# EUROPÄISCHE PATENTSCHRIFT

(11) **EP 2 252 722 B1**
(45) Veröffentlichungstag und Bekanntmachung des Hinweises auf die Patenterteilung: **04.04.2012**
(21) Anmeldenummer: 09711112.4
(22) Anmeldetag: 12.02.2009
(51) Int. Cl.: C23C 18/12, C21D 8/02, C21D 8/12, H01F 3/04, H01F 27/25, H01F 41/02

(54) **VERFAHREN ZUR HERSTELLUNG EINES KORNORIENTIERTEN ELEKTROBANDS**
METHOD FOR PRODUCING A GRAIN-ORIENTED MAGNETIC STRIP
PROCÉDÉ DE FABRICATION D'UNE BANDE MAGNÉTIQUE À GRAINS ORIENTÉS

(30) Priorität: 12.02.2008 DE 102008008781
(43) Veröffentlichungstag der Anmeldung: 24.11.2010
(73) Patentinhaber: Thyssenkrupp Electrical Steel Gmbh, 45881 Gelsenkirchen (DE)
(72) Erfinder: HOLZAPFEL, Christof, 45897 Gelsenkirchen (DE); SCHEPERS, Carsten, 46348 Raesfeld (DE); SCHRAPERS, Heiner, 47226 Duisburg (DE)
(74) Vertreter: Cohausz & Florack
(86) Internationale Anmeldenummer: PCT/EP2009/051627
(87) Internationale Veröffentlichungsnummer: WO 2009/101129

(56) Entgegenhaltungen:
- JP-A- 2000 178 760
- JP-A- 2007 023 329
- US-A- 3 562 011
- US-A- 4 120 702
- US-A- 4 316 751
- HSIUE ET AL: "Optimized phosphate ester structure for the dispersion of nano-sized barium titanate in proper non-aqueous media" COLLOIDS AND SURFACES. A, PHYSICACHEMICAL AND ENGINEERING ASPECTS, ELSEVIER, AMSTERDAM, NL, Bd. 294, Nr. 1-3, 2. Februar 2007 (2007-02-02), Seiten 212-220, XP005870846 ISSN: 0927-7757

## Beschreibung

Die Erfindung betrifft ein Verfahren zur Herstellung eines kornorientierten Elektrobands, das mit einer Phosphatschicht belegt ist. Ein mit einer Phosphatschicht belegtes, kornorientiertes Elektroband, das durch das erfindungsgemäße Verfahren hergestellt werden kann, kann als Kernwerkstoff in einem Transformator verwendet werden.

Elektroband ist ein bekannter Werkstoff der Stahlindustrie mit speziellen magnetischen Eigenschaften. Der Werkstoff weist üblicherweise eine Dicke von 0,2 mm bis 0,5 mm auf und wird über einen aufwendigen Herstellungsprozess, bestehend aus Kaltwalz- und Wärmebehandlungsvorgängen, hergestellt. Die metallurgischen Eigenschaften des Werkstoffs, die Umformgrade der Kaltwalzprozesse und die Parameter der Wärmebehandlungsschritte sind so aufeinander abgestimmt, dass gezielte Rekristallisationsprozesse ablaufen. Diese Rekristallisationsprozesse führen zu der für den Werkstoff typischen "Goss-Textur", bei der die Richtung der leichtesten Magnetisierbarkeit in Walzrichtung der Fertigbänder liegt.

Grundmaterial für Elektroband ist ein Siliziumstahlblech. Man unterscheidet zwischen kornorientiertem Elektroband und nicht-kornorientiertem Elektroband. In nicht-kornorientiertem Elektroband ist der magnetische Fluss auf keine bestimmte Richtung festgelegt, so dass sich in allen Richtungen gleich gute magnetische Eigenschaften ausbilden (isotrope Magnetisierung).

Anisotropes Elektroband weist dagegen ein stark anisotropes magnetisches Verhalten auf. Dieses ist auf eine einheitliche Orientierung der Kristallite (kristallogra-fische Textur) zurückzuführen. Bei kornorientiertem Elektroband wird durch die aufwendige Fertigung eine wirksame Kornwachstumsauslese durchgeführt. Seine Körner weisen mit einer geringen Fehlorientierung im schlußgeglühten Material eine nahezu ideale Textur auf - die nach ihrem Erfinder benannte "Goss-Textur". Die Oberflächen von Elektroband sind üblicherweise mit Oxidschichten und anorganischen Phosphatschichten beschichtet. Diese sollen im Wesentlichen elektrisch isolierend wirken.

Kornorientiertes Elektroband eignet sich insbesondere für Verwendungszwecke, bei denen es auf einen besonders niedrigen Ummagnetisierungsverlust ankommt und besonders hohe Ansprüche an Permeabilität oder Polarisation gestellt werden, wie bei Leistungstransformatoren, Verteilungstransformatoren und höherwertigen Kleintransformatoren. Hauptanwendung findet kornorientiertes Elektroband als Kernwerkstoff in Transformatoren. Die Kerne der Transformatoren bestehen aus gestapelten Elektrobandtafeln (Lamellen). Die Elektrobandtafeln werden so gestapelt, dass die Walzrichtung mit der leichtesten Magnetisierbarkeit immer in Richtung des wirksamen Spulenmagnetfeldes ausgerichtet ist. Dadurch ist der Energieverlust bei Ummagnetisierungsprozessen im Wechselfeld minimal. Bedingt durch diesen Zusammenhang hängt der Gesamtenergieverlust eines Transformators unter anderem auch von der Qualität des im Kern eingesetzten Elektrobands ab. Neben den Energieverlusten spielt bei Transformatoren auch die Geräuschentwicklung eine Rolle. Diese beruht auf einem als Magnetostriktion bekannten physikalischen Effekt und wird unter anderem durch die Eigenschaften des verwendeten Elektrobandkernwerkstoffs beeinflusst.

Um diesen Anforderungen gerecht zu werden, ist auf der Oberfläche von kornorientiertem Elektroband üblicherweise ein zweilagiges Schichtsystem mit einer auf dem Elektroband angeordneten Keramik ähnlichen Schicht (allgemein als Glasfilm bezeichnet) und einer auf dem Glasfilm angeordneten Phosphatschicht vorgesehen. Dieses Schichtsystem soll die für die Anwendung im Stapel erforderliche elektrische Isolation der Lamellen gewährleisten. Neben dieser isolierenden Eigenschaft kann über das Schichtsystem aber auch auf die magnetischen Eigenschaften des Kernwerkstoffes Einfluss genommen werden. Durch eine vom Schichtsystem auf den Grundwerkstoff übertragene Zugspannung können die Ummagnetisierungsverluste nochmals abgesenkt werden. Darüber hinaus werden durch die Zugspannung die Magnetostriktion und damit die Trafogeräusche minimiert. Um diese Einflüsse auszunutzen, besteht das Schichtsystem üblicherweise aus einem Glasfilm und einer darüber liegenden Phosphatschicht. Beide Schichten sollen permanent Zugspannungen auf den metallischen Kernwerkstoff ausüben.

Zur Erzeugung einer permanenten Zugspannung kann die Phosphatlösung nach dem Stand der Technik eine kolloide Komponente enthalten. Die Zugspannung wird durch die kolloide Komponente erzeugt, das Phosphat selbst fungiert als Bindemittel. Derartige Systeme aus Phosphatlösungen/Kolloiden unterliegen Gesetzmäßigkeiten, die allgemein unter dem Oberbegriff Sol/Gel-Transfomation zusammen gefasst werden und im Bereich verschiedener Beschichtungstechnologien bekannt sind. Im vorliegenden Fall ist es vorteilhaft, wenn der Sol/Gel-Übergang nach dem Auftragen der Phosphatlösung auf die Bandfläche erfolgt, also während des Trocknungsvorgangs. Um dies zu gewährleisten, reicht die Kombination eines Phosphates mit einer kolloiden Komponente nicht aus. Der Sol/Gel-Übergang ist nämlich empfindlich vom pH-Wert der Lösung, von Kontaminationen mit Fremdstoffen, insbesondere Fremdionen, und von der Anwendungstemperatur abhängig. Insbesondere für großtechnische betriebliche Anwendungen sind reine Phosphat/Kolloid-Gemische hinsichtlich ihrer Stabilität zu empfindlich.

Um ein in der Praxis stabil anwendbares Verfahren zu liefern, werden die Phosphat/Kolloid-Gemische nach dem Stand der Technik zusätzlich mit einem Zusatz von sechswertigem Chrom, das in der Regel als Chromtrioxid oder Chromsäure in die Lösung gebracht wird, versetzt. In der DE 22 47 269 wird beispielsweise ein Verfahren auf Basis von Monoaluminiumphosphat und Kieselsol (kolloidem SiO₂) geschützt, wobei 0,2 % bis 4,5 % Chromtrioxid oder Chromat zugesetzt wird, um in der Praxis Anwendung zu finden. In der EP 0 406 833 wird ein Gemisch aus mehreren Phosphaten und verschiedenen Kolloiden erwähnt, kombiniert wiederum mit Chromtrioxid. Die EP 0 201 228 beschreibt ein Gemisch aus Magnesium und Aluminiumphosphat mit hochdispersem SiO₂-Pulver. Dieses Gemisch wird ebenfalls mit Cr(VI) angereichert.

Im Stand der Technik kommt somit Chrom, insbesondere sechswertigem Chrom, bei Phosphatierungen von Elektroband eine besondere Bedeutung zu. Vor allem bei Auftragen von Phosphatschichten in großtechnischen Verfahren und bei Phosphatierungen, die zur Optimierung der Zugspannung eine kolloide Komponenten enthalten, wird Chrom eine wichtige Rolle zugeschrieben. Der Einsatz von Chrom wird im Stand der Technik insbesondere deshalb hervorgehoben, weil sechswertiges Chrom die Auftragbarkeit der Phosphatlösung auf der Bandoberfläche verbessert und somit die Schaffung einer homogenen Fertigbandisolationsschicht ermöglicht. Ferner verhindert sechswertiges Chrom die Entstehung klebriger Fertigbandschichten und modifiziert die Wechselwirkung der Phosphatlösung mit dem Bandwerkstoff derart, dass kein Eisen in Lösung geht. Damit kann eine schädliche Kontamination der Phosphatlösung mit Eisenionen verhindert werden. Schließlich beeinflusst sechswertiges Chrom die Polymerisation der kolloiden Lösungskomponente derart, dass diese erst bei höheren Temperaturen beim Trocknen der Schicht stattfindet. Damit wird eine unkontrollierte Polymerisation bzw. Gelbildung während der Auftragung der Phosphatlösung auf die Bandoberfläche - die zwangsläufig zu zeitintensiven Produktionsstillständen führen würde - verhindert.

Die Wirkung von sechswertigem Chrom in Phosphat/Kolloid-Gemischen beruht im Wesentlichen darauf, dass der Übergang vom Sol zum Gel so gesteuert wird, dass er erst beim Trocknen der Schicht während des Einbrennens erfolgt.

Ein enormer und im Laufe der Zeit immer weiter in den Vordergrund tretender Nachteil des Einsatzes chromhaltiger Lösungssysteme ist aber die Tatsache, dass insbesondere sechswertiges Chrom sehr giftig, umwelt- und wasserschädigend ist. Es gibt weltweite Anstrengungen, sechswertige Chromverbindungen aus Herstellungsprozessen zu eliminieren. Ist eine Substitution des Chroms nicht möglich, so sind bei der Verarbeitung enorme Aufwendungen hinsichtlich Arbeitsschutz und Umweltschutz zu betreiben. Neben anlagentechnischer Sicherheit sind spezielle Schutzausrüstungen für den Personenschutz, Schutzvorrichtungen zur Vermeidung unbeabsichtigter Freisetzung, Maßnahmen zur Entsorgung und Störfallpläne in den Prozess einzubinden. Doch trotz sämtlicher Schutzmaßnahmen bleibt ein nicht zu vernachlässigendes Restrisiko für den Mensch und die Umwelt. Versuche, sechswertiges Chrom aus der Phosphatlösung einfach wegzulassen, sind bisher über einen Labormaßstab nicht hinaus gekommen.

JP 2000 178760 A beschreibt ein Verfahren zur Herstellung eines mit einer Phosphatschicht belegten kornorientierten Elektrobands, wobei auf das Elektroband eine Phosphatlösung aufgebracht wird, welche eine kolloide Komponente und eine organische Säure enthält. Aus JP 2000 178760 A geht hervor, dass die Lösung chromfrei ist, der Kolloidstabilisator in einer Menge von 0.1 bis 5 Gew.% bezogen auf das Gesamtgewicht von Aluminium-, Magnesium- und/oder Calciumphosphat eingesetzt wird, kolloides Siliciumdioxid als kolloide Komponente eingesetzt wird, der pH-Wert implizit < 3 beträgt und das mit der Phosphatlösung versehene Elektroband bei einer Temperatur von mehr als 800°C gebrannt wird.

US 3 562 011 A beschreibt ein Verfahren zur Herstellung eines mit einer Phosphatschicht belegten kornorientierten Elektrobands, wobei auf das Elektroband eine Phosphatlösung aufgebracht wird, welche kolloides Siliciumdioxid und 0.5 Gew.% Natriumoxid als Kolloidstabilisator enthält. Darüber hinaus wird beschrieben, dass das Band als Kernwerkstoff in einem Transformator verwendet werden kann.

JP 2007 023329 A beschreibt ein Verfahren zur Herstellung eines mit einer Phosphatschicht belegten kornorientierten Elektrobands, wobei auf das Elektroband eine chromfreie Phosphatlösung (Magnesiumphosphat) aufgebracht wird, die kolloides Siliciumdioxid und Eisen (III)-Oxid enthält. Darüber hinaus wird beschrieben, dass das mit der Phosphatlösung versehene Elektroband bei einer Temperatur von mehr als 800°C gebrannt wird.

COLLOIDS AND SURFACES. A, PHYSICOCHEMICAL AND ENGINEERING ASPECTS, ELSEVIER, AMSTERDAM, NL, Bd. 294, Nr. 1-3, 2. Februar 2007, Seiten 212-220, beschreibt die Suspensionsstabilität von nanopartikulärem (50 nm) Bariumtitanat mit verschiedenen nicht-wässrigen Lösungsmitteln und Phosphatestern.

Aufgabe der vorliegenden Erfindung ist es, ein Verfahren zur Erzeugung einer Phosphatschicht auf kornorientiertem Elektroband bereit zu stellen, das es ermöglicht, auf den Einsatz von sechswertigem Chrom zu verzichten, ohne dass die oben genannten Nachteile bei der Fertigung in Kauf genommen werden müssen. Insbesondere soll eine homogene Auftragung der Phosphatlösung und somit homogene Fertigschichtqualitäten erzielt werden.

Diese Aufgabe wird gelöst durch ein Verfahren zur Herstellung eines mit einer Phosphatschicht belegten kornorientierten Elektrobands, in welchem auf das Elektroband eine Phosphatlösung aufgebracht wird, die eine kolloide Komponente und mindestens einen Phosphorsäureester als Kolloidstabilisator (A) als Additiv, enthält, sowie dass die Phosphod lösung einen Gehalt an sechswertigen chrom von weniger als 0.2 Gew.% aufweist.

Mit dem Ausdruck, "die Phosphatlösung enthält eine kolloide Komponente", wird erfindungsgemäß verstanden, dass ein Anteil der Phosphatlösung aus festen Teilchen oder supramolekularen Aggregaten mit Größen von einigen Nanometern bis einigen Mikrometern besteht. Vorzugsweise bewegt sich die Größe der kolloiden Komponente in der Phosphatlösung im Bereich von 5 nm bis 1 µm, vorzugsweise im Bereich von 5 nm bis 100 nm, und insbesondere im Bereich von 10 nm bis 100 nm.

Der Anteil der kolloiden Komponente in der Phosphatlösung kann variieren. Vorzugsweise bewegt sich der Anteil der kolloiden Komponente in der Phosphatlösung im Bereich von 5 Gew.% und 50 Gew.%, insbesondere von 5 Gew.% und 30 Gew.%. Als kolloide Komponente können die verschiedensten Substanzen eingesetzt werden. Zweckmäßigerweise sollten diese Substanzen nicht phosphorsäurelöslich sein.

Gute Ergebnisse werden vor allem mit Oxiden, vorzugsweise mit Cr₂O₃, ZrO, SnO₂, V₂O₃, Al₂O₃, SiO₂, vorzugsweise als wässrige Suspensionen, erzielt. Hervorragend eignet sich insbesondere SiO₂. Eine erfindungsgemäß besonders geeignete kolloide Komponente ist somit Kieselsol. Ausgezeichnete Ergebnisse werden mit Kieselsol erzielt, das einen Anteil an SiO₂ in Wasser von 10 bis 50 Gew.%, vorzugsweise von 20 bis 40 Gew.%, aufweist. Für SiO₂ besonders zweckmäßige Partikelgrößen sind 5 bis 30 nm, vorzugsweise 10 bis 20 nm.

Das erfindungsgemäße Verfahren zeichnet sich dadurch aus, dass die Phosphatlösung einen Phosphorsäureester als kolloidstabilisator (A) als Additiv enthält. Durch diese Verfahrensführung kann gewährleistet werden, dass der Übergang vom Sol zum Gel erst bei der Trocknung der Phosphatschicht stattfindet. Darüber hinaus ermöglicht der Einsatz von Kolloidstabilisatoren eine homogene Auftragung der Phosphatlösung wodurch homogene

Fertigschichtqualitäten erzielt werden können. Die Verwendung von Phosphorsäureester als Kolloidstabilisator (A) ermöglicht es somit, bei der Phosphatierung von Elektroblech auf den Einsatz von sechswertigem Chrom in der Phosphatlösung zu verzichten, wobei die Probleme, die üblicherweise bei der chromfreien Fertigung unter Verwendung von Kolloid enthaltenden Phosphatlösungen auftreten, weitestgehend vermieden werden können.

Kolloidstabilisatoren im Sinne der Erfindung sind Additive, die Kolloide stabilisieren und einen unkontrollierten Sol/Gel-Übergang oder Koagulation des Feststoffs verhindern. Vorteilhafterweise sorgen Kolloidstabilisatoren darüber hinaus für eine Temperaturunempfindlichkeit im Bereich der Anwendung vor dem Auftrag der Phosphatlösung und machen das System unempfindlich gegenüber Fremdsubstanzen, insbesondere Fremdionen.

Erfindungsgemäß können die verschiedensten Phosphorsäureester als Kolloidstabilisator eingesetzt werden, sofern sie in sauren Lösungen beständig sind. Ferner ist es vorteilhaft, wenn die Phosphorsäureester die Stabilität der kolloiden Lösung nicht stören und die Qualität der aufgebrachten Phosphatschicht nicht nachteilig beeinflussen. Ebenfalls vorteilhaft ist es, wenn die Phosphorsäureester als Kolloidstabilisatoren eine möglichst geringe Toxizität aufweisen. Ferner sollte der verwendete Phosphorsäureester nicht mit den weiteren, gegebenenfalls in der Phosphatlösung vorhandenen Additiven, in einer Weise wechselwirken, dass die Additive in ihrer Einzelwirkung behindert werden.

Erfindungsgemäß wird ein Phosphorsäureester als Kolloidstabilisator eingesetzt. Unter dem Begriff "Phosphorsäureester" werden erfindungsgemäß organische Ester der Phosphorsäure mit der Formel OP (OR)₃ verstanden, die als Kolloidstabilisatoren wirken. Unter dem Begriff "Phosphonsäureester" werden erfindungsgemäß organische Ester der Phosphonsäure mit der Formel R(O)P(OR)₂ verstanden, die als Kolloidstabilisatoren wirken. Die Reste R können hierbei unabhängig voneinander Wasserstoff, eine aromatische oder eine aliphatische Gruppe sein, wobei nicht sämtliche Reste R gleichzeitig Wasserstoff sein dürfen. Der Begriff aliphatische Gruppe umfasst Alkyl-, Alkenyl- und Alkinylgruppen.

Alkylgruppen umfassen gesättigte aliphatische Kohlenwasserstoffgruppen, die 1 bis 8 Kohlenstoffatome aufweisen. Eine Alkylgruppe kann geradkettig oder verzweigt sein. Erfindungsgemäß besonders geeignete Alkylgruppen sind Methyl, Ethyl, Propyl, Isopropyl, Butyl, Isobutyl, sec.-Butyl, n-Pentyl, n-Heptyl. Eine Alkylgruppe kann ferner mit einem oder mehreren Substituenten substituiert sein. Geeignete Substituenten sind insbesondere aliphatische Reste. Weitere geeignete Substituenten sind Alkoxygruppen, Nitrogruppen, Sulfoxygruppen, Mercaptogruppen, Sulfonylgruppen, Sulfinylgruppen, Halogen, Sulfamidgruppen, Carbonylaminogruppen, Alkoxycarbonylgruppen, Alkoxyalkylgruppen, Aminocarbonylgruppen, Aminosulfonylgruppen, Aminoalkylgruppen, Cyanoalkylgruppen, Alkylsulfonylgruppen, Sulfonylaminogruppen und Hydroxylgruppen.

Der Ausdruck Alkenyl bezieht sich auf eine aliphatische Kohlenstoffgruppe, die 2 bis 10 Kohlenstoffatome und mindestens eine Doppelbindung aufweist. Eine Alkenylgruppe kann geradkettig oder verzweigt vorliegen. Erfindungsgemäß besonders bevorzugte Alkenylgruppen sind Allyl, 2-Butenyl und 2-Hexinyl. Eine Alkenylgruppe kann gegebenenfalls mit einem oder mehreren Substituenten substituiert sein. Geeignete Substituenten sind die bereits oben als Alkylsubstituenten genannten.

Der Begriff Alkinyl bezieht sich auf eine aliphatische Kohlenstoffgruppe, die 2 bis 8 Kohlenstoffatome und mindestens eine Dreifachbindung aufweist. Eine Alkinylgruppe kann geradkettig oder verzweigt vorliegen. Auch eine Alkinylgruppe kann mit einem oder mehreren Substituenten substituiert vorliegen. Geeignete Substituenten sind die bereits oben als Alkylsubstituenten genannten.

Weitere geeignete Substituenten für die aliphatischen Gruppen sind Arylgruppen, Aralkylgruppen oder cycloaliphatische Gruppen. Aryl bezieht sich auf monocyclische Gruppen wie beispielsweise Phenyl, bicyclische Gruppen wie beispielsweise Indenyl, Naphtalenyl, tricyclische Gruppen wie beispielsweise Fluorenyl oder eine Benzo-verknüpfte Gruppe mit drei Ringen. Auch Aryl kann mit einem oder mehreren Substituenten substituiert vorliegen. Geeignete Substituenten sind die bereits oben für Alkylsubstituenten genannten.

Aralkyl bezieht sich auf eine Alkylgruppe, die mit einer Arylgruppe substituiert vorliegt. Der Ausdruck "cycloaliphatisch" bezeichnet einen gesättigten oder teilweise ungesättigten monocyclischen, bicyclischen oder tricyclischen Kohlenwassserstoffring, der mit einer einzigen Bindung zum Rest des Moleküls verbunden vorliegt. Cycloaliphatische Ringe sind 3 bis 8-gliedrige monocyclische Ringe und 8 bis 12-gliedrige bicyclische Ringe. Eine cycloaliphatische Gruppe umschließt eine Cycloalkylgruppe und Cycloalkenylgruppen. Auch Aralkyl kann mit einem oder mehreren Substituenten substituiert vorliegen. Geeignete Substituenten sind die bereits oben als Alkylsubstituenten genannten.

Weitere geeignete Substituenten für die aliphatischen Gruppen sind die vorgenannten Substituenten, in denen ein oder mehrere Kohlenstoffatome durch Heteroatome substituiert sind.

Erfindungsgemäß besonders geeignet ist der Einsatz von Ethylphosphaten, insbesondere Monoethylphosphat und/oder Diethylphosphat als Phosphorsäureester Hervorragend eignet sich insbesondere das Produkt ADACID VP 1225/1 der Firma Kebo Chemie.

Das erfindungsgemäße Verfahren ermöglicht somit den Einsatz einer chromfreien Phosphatlösung. Selbstverständlich kann die Phosphatlösung dennoch Chrom enthalten. Erfindungsgemäß enthält die Phosphatlösung einer Gehalt an Chrom von weniger als 0,2 Gew.%, vorzugsweise von weniger als 0,1 Gew.% und insbesondere von weniger als 0,01 Gew.%.

Gemäß einer bevorzugten Ausführungsform der Erfindung enthält die Phosphatlösung ferner mindestens ein Additiv, ausgewählt aus der Gruppe, bestehend aus Beizinhibitoren (B) und Netzmitteln (C). Durch den Einsatz von Beizinhibitoren (B) und/oder Netzmitteln (C) können die Eigenschaften, des mit dem erfindungemäßen Verfahren hergestellten kornorientierten Elektrobands noch weiter verbessert werden. Demgemäß ist die Verwendung einer Phosphatlösung, die zusätzlich zu dem Kolloidstabilisator (A) mindestens einen Beizinhibitor (B) und mindestens ein Netzmittel (C) enthält, erfindungsgemäß besonders bevorzugt.

Additive, die der Gruppe B zugehören, sind Beizinhibitoren. Unter dem Begriff "Beizinhibitoren" werden erfindungsgemäß Additive verstanden, die die chemische Wechselwirkung der Phosphatlösung mit der Bandoberfläche so beeinflussen, dass kein oder nur geringe Mengen an Eisen in Lösung gehen. Durch die Verwendung von Beizinhibitoren wird somit eine Kontamination der Phosphatlösung mit Eisenionen verhindert und die Phosphatlösung besitzt über eine lange Zeit konstante Eigenschaften. Diese Vorgehensweise ist deshalb vorteilhaft, weil eine Anreicherung der Phosphatlösung mit Eisen die chemische Beständigkeit der Phosphatschicht auf dem Elektroband verringert. Besonders vorteilhaft erweist sich der Einsatz von Beizinhibitoren in einem kolloiden System, wie es erfindungsgemäß angewendet wird, da der Sol/Gel-Übergang stark von Fremdionen abhängt. Durch Zugabe von Beizinhibitoren kann folglich die Stabilität des kolloiden Systems erheblich verbessert werden.

Erfindungsgemäß können als Beizinhibitor (B) die verschiedensten Additive eingesetzt werden sofern sie in sauren Lösungen beständig sind. Es ist darüber hinaus vorteilhaft, wenn der Beizinhibitor die Qualität der aufgebrachten Phosphatschicht nicht nachteilig beeinflusst. Weiter vorteilhaft ist es, wenn der Beizinhibitor eine möglichst geringe Toxizität aufweist. Grundsätzlich sollten die verwendeten Beizinhibitoren an die eingesetzte Phosphatlösung angepasst werden. Ferner sollten die verwendeten Beizinhibitoren die Stabilität der kolloiden Bestandteile nicht negativ beeinflussen. Darüber hinaus sollte der verwendete Beizinhibitor nicht mit den weiteren Additiven in der Phosphatlösung so wechselwirken, dass die Additive in ihrer Einzelwirkung behindert werden.

Praktische Versuche haben gezeigt, dass Thioharnstoffderivate, C₂₋₁₀-Alkinole, Triazinderivate, Thioglykolsäure, C₁₋₄-Alkylamine, Hydroxy-C₂₋₈-thiocarbonsäure und/oder Fettalkoholpolyglykolether besonders wirksame Beizinhibitoren sind.

Unter Beizinhibitoren in Form von Thioharnstoffderivaten werden erfindungsgemäß Beizinhibitoren verstanden, die die Thioharnstoffstruktur als Grundgerüst aufweisen. 1 bis 4 Wasserstoffatome des Thioharnstoffs können durch geeignete Substituenten ersetzt werden. Erfindungsgemäß besonders geeignete Substituenten sind aliphatische Gruppen wie sie bereits oben definiert wurden.

Weitere geeignete Substituenten an den Stickstoffatomen des Thioharnstoffgrundgerüsts sind Arylgruppen, Aralkylgruppen oder cycloaliphatische Gruppen wie sie oben definiert wurden.

Ein erfindungsgemäß besonders geeignetes Thioharnstoffderivat ist C₁₋₆-Dialkylthioharnstoff, vorzugsweise C₁₋₄-Dialkylthioharnstoff. Vorzugsweise liegen die Alkylsubstituenten unsubstituiert vor. Ganz besonders bevorzugt ist die Verwendung von Diethylthioharnstoff, insbesondere 1,3-Diethyl-2-thioharnstoff. Ganz besonders geeignet ist das Produkt Ferropas7578 der Firma Alufinish.

Erfindungsgemäß ebenfalls besonders geeignete Beizinhibitoren sind C₂₋₁₀-Alkinole, insbesondere C₂₋₆-Alkindiole, wobei Alkin die vorgenannte Bedeutung hat. In erfindungsgemäß besonders geeigneten C₂₋₆-Alkindiole sind die Alkinsubstituenten unsubstituiert und weisen eine Doppelbindung auf. Erfindungsgemäß noch bevorzugter ist Butin-1,4-diol, insbesondere But-2-in-1,4-diol und Prop-2-in-1-ol.

Erfindungsgemäß ebenfalls sehr gut geeignete Beizinhibitoren sind Triazinderivate. Unter einem Beizinhibitor in Form eines Triazinderivats wird erfindungsgemäß ein Beizinhibitor verstanden, der das Triazingrundgerüst enthält. In den erfindungsgemäß geeigneten Triazinderivaten können ein oder mehrere Wasserstoffatome des Triazingrundgerüsts durch geeignete Substituenten substituiert sein. Geeignete Substituenten sind die bereits oben für Alkylsubstituenten genannten.

Weitere erfindungsgemäß besonders geeignete Beizinhibitoren sind Fettalkoholpolyglykolether. Unter Fettalkoholpolyglykolethern wird erfindungsgemäß das Reaktionsprodukt aus Fettalkoholen mit einem Überschuss an Ethylenoxid verstanden. Erfindungsgemäß besonders geeignete Fettalkohole weisen 6 bis 30, vorzugsweise 8 bis 15 Kohlenstoffatome auf. Der Anteil an Ethylenoxidgruppen in dem Polyglykolether ist vorzugsweise hoch genug, um den Fettalkoholpolyglykolether wasserlöslich zu machen. Demnach sollten vorzugsweise mindestens so viele -O-CH₂-CH₂-Gruppen im Molekül vorliegen wie Kohlenstoffatome im Alkohol. Alternativ kann die Wasserlöslichkeit auch durch geeignete Substitution wie beispielsweise Veresterung mit Schwefelsäure und Überführung des Esters in das Natriumsalz erreicht werden. Grundsätzlich können die Wasserstoffatome in den Fettalkoholpolyglykolethern ebenfalls mit geeigneten Substituenten substituiert werden. Geeignete Substituenten sind die bereits oben für Alkylgruppen genannten Substituenten.

Hervorragend eignen sich ferner Thioglycolsäure, und Hexamethylentetramin zum Einsatz als Beizinhibitor.

Additive der Gruppe C sind Netzmittel. In dem erfindungsgemäßen Verfahren können die verschiedensten Netzmittel eingesetzt werden, sofern sie in sauren Lösungen beständig sind. Ferner ist es vorteilhaft, wenn die Netzmittel die Qualität der aufgebrachten Phosphatschicht nicht nachteilig beeinflussen. Weiter vorteilhaft ist es, wenn die Netzmittel eine möglichst geringe Toxizität aufweisen. Darüber hinaus sollten die verwendeten Netzmittel die Stabilität der kolloiden Bestandteile nicht negativ beeinflussen. Ferner sollte das verwendete Netzmittel nicht mit den weiteren in der Phosphatlösung vorhandenen Additiven in einer Weise wechselwirken, dass die Additive in ihrer Einzelwirkung behindert werden.

Der Einsatz von Netzmitteln in dem erfindungsgemäßen Verfahren führt dazu, dass die Auftragung der Phosphatlösung auf die Bandoberfläche verbessert wird. Darüber hinaus steigt die Homogenität der Phosphatschicht. Praktische Versuche haben gezeigt, dass sich Fluortenside als Netzmittel hervorragend eignen. Ein Vorteil von Fluortensiden besteht darin, dass sie in den verschiedensten Phosphatlösungen, sogar in Cr(VI)-haltigen Phosphatlösungen, stabil anwendbar sind. Für das erfindungsgemäße Verfahren eignen sich die verschiedensten Fluortenside als Additiv. Unter dem Begriff Fluortensid wird erfindungsgemäß ein Tensid verstanden, das als hydrophobe Gruppe einen Perfluoralkyl-Rest aufweist, wobei Alkyl die oben definierte Bedeutung hat. Fluortenside zeichnen sich gegenüber nicht-fluorierten Tensiden dadurch aus, dass sie bereits in äußerst geringen Konzentrationen eine deutliche Verringerung der Oberflächenspannung des Wasser bewirken. Darüber hinaus besitzen Fluortenside eine hohe chemische und thermische Stabilität. Als Tensidkomponente des erfindungsgemäß bevorzugt einsetzbaren Fluortensids kommen die verschiedensten Tenside in Frage sofern sie in sauren Lösungen beständig sind. Ferner ist es vorteilhaft, wenn die Fluortenside die Stabilität der kolloiden Lösung nicht stören und die Qualität der aufgebrachten Phosphatschicht nicht nachteilig beeinflussen. Weiter vorteilhaft ist es, wenn die Fluortenside eine möglichst geringe Toxizität aufweisen.

Praktische Versuche haben gezeigt, dass C₁₋₉-Tetraalkylammoniumperfluor-C₅₋₁₀-Alkylsulfonate erfindungsgemäß besonders geeignete Fluortenside sind. Ein besonders geeignetes Netzmittel ist das Produkt NC 709 der Firma Schwenk, das Tetraethylammoniumperfluoroktansulfonat enthält.

Die Mengen, in denen die verschiedenen Additive A bis C in der Phosphatlösung enthalten sind, können in einem weiten Rahmen variiert werden. Praktische Versuche haben gezeigt, dass besonders gute Ergebnisse erzielt werden, wenn der Kolloidstabilisator (A) in einer Menge von 0,001 bis 20 Gew.%, vorzugsweise in einer Menge von 0,01 bis 10 Gew.% und insbesondere in einer Menge von 0, 1 bis 2 Gew.% eingesetzt wird. Der Beizinhibitor (B) wird zweckmäßigerweise in einer Menge von 0,001 bis 10 Gew.%, vorzugsweise in einer Menge von 0,005 bis 1 Gew.% und insbesondere in einer Menge von 0,01 bis 0,08 Gew.% eingesetzt. Das Netzmittel (C) wird zweckmäßigerweise in einer Menge von 0,0001 bis 5 Gew.%, vorzugsweise in einer Menge von 0,001 bis 1 Gew.% und insbesondere in einer Menge von 0,01 bis 0,1 Gew.% eingesetzt, jeweils bezogen auf das Gesamtgewicht der Phosphatlösung.

Die erfindungsgemäße Phosphatlösung kann die verschiedensten Phosphate enthalten. So kann die Phosphatlösung beispielsweise Calcium-, Magnesium-, Manganphosphat und/oder Gemische hiervon enthalten. Aufgrund ihrer guten Wasserlöslichkeit sind primäre Phosphate (Monophosphate) erfindungsgemäß besonders bevorzugt. Besonders gute Ergebnisse werden mit einer Phosphatlösung erzielt, die Aluminium- und/oder Magnesiumphosphat enthält. Ganz besonders bevorzugt sind Phosphatlösungen, die Al (H₂PO₄)₃, insbesondere in einer Menge von 40 bis 60 Gew.%, enthalten.

Wird eine Phosphatlösung eingesetzt, die Al(H₂PO₄)₃ als Phosphat und SiO₂ (Kieselsol) als kolloide Komponente enthält, so hat sich folgendes Mengenverhältnis als besonders geeignet erwiesen:
0,5 < Al(H₂PO₄)₃: SiO₂ < 20, vorzugsweise
0,7 < Al (H₂PO₉) ₃: SiO₂ < 5 und insbesondere
Al (H₂PO₄) ₃: SiO₂ = 1,36.

Basis für die Phosphatlösung ist vorzugsweise Wasser; es können jedoch selbstverständlich auch andere Lösungsmittel eingesetzt werden, sofern sie eine ähnliche Reaktivität und Polarität wie Wasser aufweisen.

Erfindungsgemäß bevorzugt beträgt die Konzentration des Phosphats in der Phosphatlösung 5 bis 90 Gew.%, vorzugsweise 20 bis 80 Gew.%, noch bevorzugter 30 bis 70 Gew.% und insbesondere 40 bis 60 Gew.%.

In der Praxis hat sich eine Einbrennphosphatierung im Rahmen der Entspannungsglühung als besonders geeignet zur Ausbildung der Phosphatschicht auf dem Elektroband erwiesen. In der Einbrennphosphatierung wird zunächst die Phosphatlösung auf das Band aufgetragen und anschließend bei Temperaturen von über 700°C, vorzugsweise von mehr als 800°C, insbesondere von etwa 850°C, eingebrannt. Besonders bewährt hat sich das Einbrennen in einem Durchlaufofen.

Wie bereits oben erläutert, enthält die Phosphatlösung eine kolloide Komponente. Diese Ausführungsform ist vorteilhaft, da mit der kolloiden Komponente bei der Trocknung der Phosphatschicht eine Zugspannung auf das Elektroband übertragen werden kann. Die Zugspannung führt zu einer deutlichen Verringerung der Ummagnetisierungsverluste bei Einsatz des Elektrobands. Darüber hinaus kann die Magnetostriktion und somit das Auftreten von Geräuschentwicklung beim Einsatz in Transformatoren minimiert werden.

Eine erfindungsgemäß besonders geeignete kolloide Komponente ist kolloides Siliziumdioxid. Im Hinblick auf die Stabilität des kolloiden Systems ist neben der Verwendung eines Kolloidstabilisators der pH-Wert der Phosphatlösung wichtig. Um die Stabilität der Phosphatlösung vor der Trocknung zu erhöhen, haben sich pH-Werte von < 3, vorzugsweise von 0,5 bis 1, besonders bewährt.

Eine weitere Erhöhung der Zugspannung auf das Elektroband kann dadurch bewirkt werden, dass zwischen Phosphatschicht und Elektroband ein Glasfilm aufgebracht wird. Unter Glasfilm wird erfindungsgemäß eine Keramik ähnliche Schicht verstanden, welche vorzugsweise überwiegend Mg₂SiO₄ sowie eingelagerte Sulfide enthält. Der Glasfilm wird vorzugsweise in an sich bekannter Weise während der Hochglühung aus Magnesiumoxid und Siliciumoxid gebildet.

Ein kornorientiertes Elektroband belegt mit einer Phosphatschicht, das mit dem erfindungsgemäßen Verfahren hergestellt worden ist, zeichnet sich dadurch aus, dass der Gehalt an Chrom in der Phosphatschicht geringer als 0,2 Gew.%, vorzugsweise geringer als 0,1 Gew.%, ist.

Gemäß einer bevorzugten Ausführungsform der Erfindung ist zwischen Phosphatschicht und Elektroband ein Glasfilm angeordnet.

Die Phosphatschicht und der gegebenenfalls vorhandene Glasfilm kann an Ober- und/oder Unterseite des Elektrobands angeordnet sein. Vorzugsweise sind Phosphatschicht und Glasfilm an Ober-und Unterseite des Elektrobands angeordnet.

Das erhaltene kornorientierte Elektroband eignet sich für die verschiedensten Anwendungen. Eine besonders hervorzuhebende Verwendung des erhaltenen kornorientierten Elektrobands ist der Einsatz als Kernwerkstoff in einem Transformator.

Nachfolgend wird die Erfindung anhand von mehreren Ausführungsbeispielen näher erläutert.

Im Folgenden werden verschiedene Additive im Hinblick auf folgende Wirkungen untersucht:
- Wechselwirkung der Phosphatlösung mit einer Bandoberfläche
- kolloidstabilisierende Wirkung
- Benutzungseigenschaft der Phosphatlösung.

Hierbei wurden folgende Methoden angewandt:

### Methode 1: Bewertung der Wechselwirkung der Phosphatlösung mit einer Elektrobandoberfläche

Die Phosphatlösung bzw. das Phosphat/Kolloid-Gemisch wird in ein Becherglas gegeben. Anschließend wird das zu bewertende Additiv unter Rühren zugegeben. Eine gewogene Elektrobandprobe mit metallisch blanker Oberfläche wird in die Lösung getaucht und nach verschiedenen Eintauchzeiten gewogen. Aus den Messungen wird die Gewichtsabnahme (Beizverlust) berechnet. Die Methode wird zum Teil bei verschiedenen Temperaturen durchgeführt.

### Methode 2: Bewertung der kolloidstabilisierenden Wirkung

Die Phosphatlösung bzw. das Phosphat/Kolloid-Gemisch wird in ein Becherglas gegeben. Anschließend wird das zu bewertende Additiv unter Rühren zugegeben. Eine gewogene Elektrobandprobe mit metallisch blanker Oberfläche wird in die Lösung getaucht. Nach verschiedenen Auslagerungszeiten wird die Trübung der Lösung bewertet und hinsichtlich Gelierung kontrolliert. Der Test wird bei verschiedenen Temperaturen durchgeführt.

### Methode 3: Bewertung der kolloidstabilisierenden Wirkung

Die Sol/Gel-Transformation kann, wie beispielhaft in Figur 1 gezeigt, viskosimetrisch sehr gut dargestellt werden.

### Methode 4: Bewertung der Benetzungseigenschaft

Gleiche Volumina der zu bewertenden Lösungen werden auf eine Glasscheibe mit darunter liegendem Millimeterpapier gegeben. Nach einer Verlaufszeit von 10 Minuten werden die Flächen, auf die sich die Flüssigkeiten ausgebreitet haben, bestimmt. Dazu werden die Flächen durch Kreisflächen angenähert und die Durchmesser der Kreise als Flächenäquivalent angegeben.

Bei den Ausführungsbeispielen wurden folgende Basischemikalien eingesetzt:
**Monoaluminiumphosphat** (kurz MAL); eine wässrige Al (H₂PO₄)₃-Lösung mit 50 M% Al (H₂PO₄)₃.
**VE-Wasser**: Vollentsalztes Wasser; Leitfähigkeit < 15 µS/cm.
**Monomagnesiumphosphat** kurz (MMG); 15 g MgO gelöst in 100 g 75 M% H₃PO₄ und 76 g VE-Wasser.
**Kieselsol**; wässriges Kolloid, bestehend aus 30 M% SiO₂ mit einer mittleren Partikelgröße von 15 nm und einem pH-Wert con 9.

### Ausführungsbeispiel 1: Wirkung von Beizinhibitoren bei Phosphatlösungen ohne kolloide Komponente

Auf Diethylthioharnstoff (H15), But-2-in-1,4-diol (H31), Hexamethylentetramin und Prop-2-in-1-ol (H32), But-2-in-1,4-diol (H33) und Fettalkoholethoxylat (H36) basierende Beizinhibitoren wurden in Monoaluminiumphosphatlösungen (MAL) 50% und Monomagnesiumphosphatlösungen (MMG) 50% eingesetzt.

**Tabelle 1**

| ***Lösungskomponente*** | | 1 | 2 | 3 | 4 | 5 | 6 | 7 | 8 |
|---|---|---|---|---|---|---|---|---|---|
| MAL | g | 150 | | 150 | 150 | 150 | 150 | 150 | |
| MMG | g | | 150 | | | | | | 150 |
| VE-Wasser | g | 50 | 50 | 50 | 50 | 50 | 50 | 50 | 50 |
| H15 | g | 1 | 1 | | | | | | |
| H31 | g | | | 1 | | | | | |
| H32 | g | | | | 1 | | | | |
| H33 | ml | | | | | 1 | | | |
| H36 | ml | | | | | | 1 | | |

- MAL =: Monoaluminiumphosphatlösungen 50%
- MMG =: Monomagnesiumphosphat Mg (H₂PO₄)₂ 2 = 100 g 75%ige H₃PO₄ + 15 g MgO + 76 g VE-Wasser
- H15 =: Ferropas7578, Alufinish, Wirksubstanz: Diethylthioharnstoff
- H31 =: Adacid HV 27 N, Kebo Chemie, Wirksubstanz: But-2-in-1,4-diol
- H32 =: Adacid 328, Kebo Chemie, Wirksubstanzen: Hexamethylentetramin, Prop-2-in-1-ol
- H33 =: Adacid VP 1112, Kebo Chemie, But-2-in-1,4-diol
- H36 =: Antischaum 48, Alufinish, Wirksubstanz: Fettalkoholethoxylat

Die Lösungen wurden entsprechend Methode 1 bewertet und die Ergebnisse für eine Einwirkzeit von 20 Stunden sind in den Figuren 1 und 2 dargestellt. Es zeigt sich, dass alle eingesetzten Beizinhibitoren eine hervorragende Wirksamkeit in der Probelösung aufweisen. Die beste Wirkung zeigt jedoch Additiv H15.

### Ausführungsbeispiel 2: Wirkung von Beizinhibitoren bei Phosphat/Kolloid-Gemischen

Folgende Phosphatlösungen wurden vorbereitet:

**Tabelle 2**

| Lösungskomponente | Basislösung | | | | |
|---|---|---|---|---|---|
| Monoaluminiumphosphat 50% | g | 90 | 90 | 90 | 90 |
| Kieselsol 30% | g | 110 | 110 | 110 | 110 |
| CrO₃ | g | | 7 | | |
| H27 | g | | | 2 | |
| H29 | g | | | | 2 |

- H27 =: LITHSOLVENT HVS N, Kebo Chemie, Wirksubstanz: But-2-in-1,4-diol, ethoxyliert
- H29 =: ADACID RKT 1, Kebo Chemie, Wirksubstanz: Thioglykolsäure

Die Lösungen wurden entsprechend Methode 1 bewertet. Die Ergebnisse der Bewertung sind in Figur 3 dargestellt. Ergebnis: Die Basislösung tritt in starke Wechselwirkung mit der Stahlprobe. Die Gewichtsabnahme der Stahlprobe ist sehr groß, was auf eine starke Anreicherung der Phosphatlösung mit Eisenionen schließen lässt. CrO₃ wirkt in der Lösung stark beizinhibierend und unterdrückt damit die Kontamination der Phosphatlösung mit Eisenionen. Der Effekt ist deutlich an den Probenoberflächen zu erkennen. Die Oberfläche der Probe aus der Basislösung ist matt bis schwarz. Die Probenoberfläche der mit CrO₃ versetzten Lösung ist unverändert metallisch blank. Wir aus Figur 3 hervorgeht, wirken die Additive H27 und H29 als Beizinhibitoren. Sie weisen jedoch geringere beizinhibierende Effekte als CrO₃ auf.

### Ausführungsbeispiel 3: Wirkung von Beizinhibitoren bei Phosphat/Kolloid-Gemischen

Folgende Phosphatlösungen wurden vorbereitet:

**Tabelle 3**

| Lösungskomponente | Basislösung | | |
|---|---|---|---|
| Monoaluminiumphosphat 50% | g | 90 | 90 |
| Kieselsol 30% | g | 110 | 110 |
| H15 | g | | 3 |

- H15 =: Ferropas7578, Alufinish, Wirksubstanz: Diethylthioharnstoff

Die Lösungen wurden entsprechend Methode 1 bewertet. Die Ergebnisse der Bewertung sind in Figur 4 dargestellt.

Ergebnis: Additiv H15 zeigt eine dem CrO₃ vergleichbare Wirkung. Die Wechselwirkung zwischen der Phosphatlösung und der Stahlprobe wird stark inhibiert. Die Oberfläche der Probe aus der Lösung mit Additiv H15 bleibt über lange Zeit unverändert, während die Probe aus der Basislösung einen starken Beizangriff aufweist.

### Ausführungsbeispiel 4: Wirkung von Beizinhibitoren bei Phosphat/Kolloid-Gemischen

Folgende Phosphatlösungen wurden vorbereitet:

**Tabelle 4**

| Lösungskomponente | Basislösung | | | | | |
|---|---|---|---|---|---|---|
| Monoaluminiumphosphat 50% | g | 90 | 90 | 90 | 90 | 90 |
| Kieselsol 30% | g | 110 | 110 | 110 | 110 | 110 |
| H25 | g | | 3 | | | |
| H26 | g | | | 3 | | |
| H27 | | | | | 3 | |
| H29 | | | | | | 3 |

- H25 =: ADACID 337, Kebo Chemie
- H26 =: KEBOSOL FB, Kebo Chemie
- H27 =: LITHSOLVENT HVS N, Kebo Chemie, Wirksubstanz: But-2-in-1,4-diol, ethoxyliert
- H29 =: ADACID RKT 1, Kebo Chemie, Thioglykolsäure

Die Lösungen wurden entsprechend Methode 1 bewertet. Die Ergebnisse der Bewertung sind in Figur 5 dargestellt. Ergebnis: Sämtliche Additive wirken als Beizinhibitoren. Der Effekt liegt unter dem des Chromtrioxides und des Additivs 15. Entscheidende Beobachtung bei dem Versuch ist, dass Additive die Sol/Gel-Transformation katalysieren können. Das heisst, ein als Beizinhibitor wirksames Additiv kann auf der anderen Seite die Sol-Gel Transformation beschleunigen. Derartige Additive sind in kolloiden Gemischen nicht einsetzbar.

### Ausführungsbeispiel 5: Wirkung von Kolloidstabilisatoren bei

### Phosphat/Kolloid-Gemischen

Folgende Phosphatlösungen wurden vorbereitet:

**Tabelle 5**

| Lösungskomponente | Basislösung | | | | | |
|---|---|---|---|---|---|---|
| Monoaluminiumphosphat 50% | g | 90 | 90 | 90 | 90 | 90 |
| Kieselsol 30% | g | 110 | 110 | 110 | 110 | 110 |
| H15 | g | | 3 | 3 | 3 | 3 |
| H28 | g | | | 2 | 4 | 6 |

- H15 =: Ferropas7578, Alufinish, Wirksubstanz: Diethylthioharnstoff
- H28 =: ADACID VP 1225/1, Kebo Chemie, Wirksubstanz: Triethylphosphat

Die Lösungen wurden entsprechend Methode 2 bei einer Temperatur von 50°C bewertet.

Ergebnis: Additiv H15 führt in dem Phosphat/Kieselsol-Gemisch zu einer Inhibition der Beizreaktion, wie es oben bereits dokumentiert wurde. Additiv H15 trägt aber nicht zur Stabilisierung des Kolloids bei. Additiv H28 hingegen wirkt auf das kolloide System, in dem es die Polymerisation offensichtlich verzögert. Ein Zusatz von 3 M% führt dazu, dass nach 8 Stunden Auslagerungszeit bei 50°C trotz in der Lösung befindlicher Stahlprobe der Trübungsgrad wenig zugenommen hat. Das Kolloid ist demnach noch weit entfernt von der Sol/Gel-Transformation.

### Ausführungsbeispiel 6: Wirkung der Kombination Beizinhibitor und Kolloidstabilisator in Phosphat/Kolloid-Gemischen

Folgende Phosphatlösungen wurden vorbereitet:

**Tabelle 6**

| Lösungskomponente | Basislösung | | | | |
|---|---|---|---|---|---|
| Monoaluminiumphosphat 50% | g | 90 | 90 | 90 | 90 |
| Kieselsol 30% | g | 110 | 110 | 110 | 110 |
| H15 | g | | 3 | | 3 |
| H28 | g | | | 6 | 6 |

- H15 =: Ferropas7578, Alufinish/Hr. Ritter, Wirksubstanz: Diethylthioharnstoff
- H28 =: ADACID VP 1225/1, Kebo Chemie, Wirksubstanz: Triethylphosphat

Die Lösungen wurden entsprechend Methode 1 und 2 bei einer Temperatur von 22°C bewertet. Die Ergebnisse der Bewertungen sind in Figur 6 dargestellt.

Ergebnis: Es zeigt sich, dass bei Zugabe der Elektrobandprobe zu den Phosphatlösungen, die das Additiv 15 enthalten, keine Schaumbildung auftritt. Dies kann als Indikator dafür genommen werden, dass Additiv 15 eindeutig als Beizinhibitor wirkt. Die Schaumbildung ist nämlich eine Folge der Wasserstoffentstehung aus der Beizreaktion.

Der Kolloidstabilisator Additiv H28 hat keine Wirkung auf die chemische Wechselwirkung der Lösung mit der Stahloberfläche, zu erkennen am starken Beizverlust in Figur 6 und an einer Schaumbildung auf der Lösungsoberfläche. Allerdings wirkt das Additiv auf die Sol/Gel-Transformation derart, dass der Übergang zum Gel hinausgezögert wird. Dies ist am Trübungsgrad der Lösungen erkennbar. Die Lösungen in den Bechergläsern, die mit Additiv H28 dotiert sind, zeigen einen deutlich niedrigeren Trübungsgrad als die Lösungen in den Bechergläsern ohne das Additiv H28.

Damit wird gezeigt, dass ein Beizinhibitor mit seiner speziellen Wirkung mit einem Kolloidstabilisator und seiner speziellen Wirkung in einem Phosphat/Kolloid-Gemisch kombiniert eingesetzt werden kann, ohne dass beide Komponenten in Wechselwirkung treten und sich die Wirkungen aufheben bzw. das Kolloidsystem stören.

Damit werden auch zwei Wirkungen einer chemischen Verbindung, nämlich des CrO₃ bzw. sechswertiger Cr-Verbindungen durch zwei separate Additive dargestellt.

### Ausführungsbeispiel 7: Wirkung eines Kolloidstabilisators in Phosphat/Kolloid-Gemischen

Folgende Phosphatlösungen wurden vorbereitet:

| Lösungskomponente | Basislösung | | | |
|---|---|---|---|---|
| Monoaluminiumphosphat 50% | g | 158 | 158 | 158 |
| Kieselsol 30% | g | 193 | 193 | 193 |
| Dest.Wasser | g | | 6 | |
| H28 | g | | | 6 |

Tabelle 7
- H28 =: ADACID VP 1225/1, Kebo Chemie, Wirksubstanz: Triethylphosphat

Die Lösungen wurden entsprechend Methode 3 bei einer Temperatur von 50°C bewertet. Die Ergebnisse der Bewertungen sind in Figur 7 dargestellt.

Ergebnis: Unter den für den Sol/Gel-Übergang kritischen Bedingungen angehobene Temperatur und Kontamination der Lösungen mit Eisenionen stellt sich die mit Additiv H28 versetzte Phosphatlösung als erheblich stabiler dar. Während die Sol/Gel-Transformation beim Phosphat/Kolloid-Gemisch bereits nach 3 Stunden einsetzt, kann der Übergang bei Anwendung des Additivs H28 auf etwa 6 Stunden geschoben werden.

### Ausführungsbeispiel 8: Verbesserung der Benetzungsfähigkeit durch Zusatz von Netzmitteln

Folgende Phosphatlösungen wurden vorbereitet:

**Tabelle 8**

| Lösungskomponente | | **1** | **2** | **3** | **4** | **5** | **6** |
|---|---|---|---|---|---|---|---|
| Monoaluminiumphosphat 50% | g | 90 | 90 | 90 | 90 | 90 | 90 |
| Kieselsol 30% | 9 | 110 | 110 | 110 | 110 | 110 | 110 |
| CrO₃ | g | | | 7 | | | 7 |
| H15 | g | | 2 | | | 2 | |
| H5 | g | | | | 0,5 | 0,5 | 0,5 |

H15 = Beizinhibitor Ferropas7578, Alufinish, Wirksubstanz: Diethylthioharnstoff
H5 = Netzmittel NC 709, Schwenk, Wirksubstanz: Tetraethylammoniumperfluoroktansulfonat

Diese Lösungen wurden gemäß Methode 4 bewertet.

**Tabelle 9**

| Lösungskomponente | 1 | 2 | 3 | 4 | 5 | 6 |
|---|---|---|---|---|---|---|
| Flächenäquivalent | 16 | 19 | 18 | 22 | 28 | 27 |

Es zeigt sich, dass die mit dem Beizinhibitor H15 versetzten Lösungen 4 und 5 die Benetzungsfähigkeit des mit ihnen versehenen Millimeterpapiers deutlich verbessern. Ihre Wirkung übersteigt sogar die von CrO₃.

### Ausführungsbeispiel 9: Anwendung des erfindungsgemäßen Verfahrens in der betrieblichen Produktion

Folgende Phosphatlösung wurde unter betrieblichen Bedingungen angesetzt:

**Tabelle 10**

| Lösungskomponente | | |
|---|---|---|
| Monoaluminiumphosphat 50% | kg | 450 |
| Kieselsol 30% | kg | 550 |
| H15 | kg | 7,5 |
| H28 | kg | 30 |
| H5 | kg | 0,4 |
| dem. Wasser | kg | 80 |

- H15 =: Beizinhibitor Ferropas7578, Alufinish, Wirksubstanz: Diethylthioharnstoff
- H28 =: Kolloidstabilisator ADACID VP 1225/1, Kebo Chemie, Wirksubstanz: Triethylphosphat
- H5 =: Netzmittel NC 709, Schwenk, Wirksubstanz: Tetraethylammoniumperfluoroktansulfonat

Mit dieser Phosphatlösung wurde etwa 850 t Elektroband der Sorte PowerCore H 0,30 mm (hochpermeables kornorientiertes Elektroband) behandelt. Als qualitative Merkmale wurden der Mittelwert der Ummagnetisierungsverluste P_{1,7} in W/kg und der Mittelwert der spezifischen Durchgangswiderstände bestimmt und den Daten einer Referenzmenge von etwa 20.000 t, die mit Cr(VI)-haltiger Isolation behandelt wurde, gegenübergestellt (vgl. Fig.8).

**Tabelle 11**

| | Ummagnetisierungsverlust | Durchgangswiderstand |
|---|---|---|
| Versuch | 1,028 W/kg ± 0,035 | 82 Ωcm² |
| Referenz | 1,014 W/kg ± 0,030 | 31 Ωcm² |

## Patentansprüche

1. Verfahren zur Herstellung eines mit einer Phosphatschicht belegten kornorientierten Elektrobands, **dadurch gekennzeichnet, dass** auf das Elektroband eine Phosphatlösung aufgebracht wird, die eine kolloide Komponente und mindestens einen Phosphorsäureester als Kolloidstabilisator (A) als Additiv, enthält, sowie dass die Phosphatlösung einen Gehalt an sechswertigem Chrom von weniger als 0,2 Gew.% aufweist.

2. Verfahren nach Anspruch 1, **dadurch gekennzeichnet, dass** auf das Elektroband eine Phosphatlösung aufgebracht wird, die mindestens ein Additiv, ausgewählt aus der Gruppe bestehend aus Beizinhibitoren (B) und Netzmitteln (C) enthält.

3. Verfahren nach Anspruch 1 oder 2, **dadurch gekennzeichnet, dass** eine Phosphatlösung mit einem Gehalt an sechswertigem Chrom von weniger als 0,1 Gew.%, eingesetzt wird.

4. Verfahren nach einem der voranstehenden Ansprüche,
**dadurch gekennzeichnet,**
**dass** als Kolloidstabilisator (A) ein Monoethylphosphat und/oder Diethylphosphat, eingesetzt wird.

5. Verfahren nach einem der Ansprüche 2 bis 4,
**dadurch gekennzeichnet,**
**dass** als Beizinhibitor (B) ein Thioharnstoffderivat, ein C₂₋₁₀-Alkinol, ein Triazinderivat, Thioglykolsäure, ein C₁₋₄-Alkylamin, eine Hydroxy-C₂₋₈-thiocarbonsäure und/oder ein Fettalkoholpolyglykolether eingesetzt wird.

6. Verfahren nach einem der Ansprüche 2 bis 5,
**dadurch gekennzeichnet,**
**dass** als Beizinhibitor (B) Diethylthioharnstoff, Prop-2-in-1-ol, Butin-1,4-diol, Thioglycolsäure, und/oder Hexamethylentetramin eingesetzt wird.

7. Verfahren nach einem der Ansprüche 2 bis 6,
**dadurch gekennzeichnet,**
**dass** als Netzmittel (C) ein Fluortensid, vorzugsweise Tetraethylammoniumperfluoroktansulfonat, eingesetzt wird.

8. Verfahren nach einem der Ansprüche 2 bis 7,
**dadurch gekennzeichnet,**
**dass** eine Phosphatlösung enthaltend mindestens einen Beizinhibitor (B) und mindestens ein Netzmittel (C) eingesetzt wird.

9. Verfahren nach einem der Ansprüche 2 bis 8,
**dadurch gekennzeichnet,**
**dass** der Kolloidstabilisator (A) in einer Menge von 0,001 bis 20 Gew.%, der Beizinhibitor (B) in einer Menge von 0,001 bis 10 Gew.% und/oder das Netzmittel (C) in einer Menge von 0,0001 bis 5 Gew.%, jeweils bezogen auf das Gesamtgewicht der Phosphatlösung, eingesetzt wird.

10. Verfahren nach einem der voranstehenden Ansprüche,
**dadurch gekennzeichnet,**
**dass** eine Aluminium- und/oder Magnesiumphosphat enthaltende Phosphatlösung auf das Elektroband aufgebracht wird.

11. Verfahren nach Anspruch 10, **dadurch gekennzeichnet, dass** als kolloide Komponente kolloides Siliciumdioxid eingesetzt wird.

12. Verfahren nach einem der voranstehenden Ansprüche,
**dadurch gekennzeichnet,**
**dass** eine Phosphatlösung mit einem pH-Wert von < 3, vorzugsweise zwischen 1 und 2, auf das Elektroband aufgebracht wird.

13. Verfahren nach einem der voranstehenden Ansprüche,
**dadurch gekennzeichnet,**
**dass** zwischen Phosphatschicht und Elektroband ein Glasfilm aufgebracht wird.

14. Verfahren nach einem der voranstehenden Ansprüche,
**dadurch gekennzeichnet,**
**dass** das mit der Phosphatlösung versehene Elektroband bei einer Temperatur von mehr als 800°C gebrannt wird.

## Claims

1. Method for producing a grain-oriented magnetic strip covered with a phosphate layer, **characterised in that** a phosphate solution, which comprises a colloidal component and at least one phosphoric acid ester as a colloid stabiliser (A) as an additive, is applied onto the magnetic strip, and **in that** the phosphate solution has a hexavalent chromium content of less than 0.2% by weight.

2. Method according to Claim 1, **characterised in that** a phosphate solution, which contains at least one additive selected from the group consisting of pickling inhibitors (B) and wetting agents (C), is applied onto the magnetic strip.

3. Method according to Claim 1 or 2, **characterised in that** a phosphate solution having a hexavalent chromium content of less than 0.1% by weight is used.

4. Method according to one of the preceding claims, **characterised in that** a monoethyl phosphate and/or diethyl phosphate is used as the colloid stabiliser (A).

5. Method according to one of Claims 2 to 4, **characterised in that** a thiourea derivative, a C₂₋₁₀ alkynol, a triazine derivative, thioglycolic acid, a C₁₋₄ alkyl amine, a hydroxy-C₂₋₈-thiocarboxylic acid and/or a fatty alcohol polyglycol ether is used as pickling inhibitor (B).

6. Method according to one of Claims 2 to 5, **characterised in that** diethyl thiourea, prop-2-yn-1-ol, butyn-1,4-diol, thioglycolic acid and/or hexamethylenetetramine is used as the pickling inhibitor (B).

7. Method according to one of Claims 2 to 6, **characterised in that** a fluorosurfactant, preferably tetraethylammonium perfluorooctane sulfonate, is used as the wetting agent (C).

8. Method according to one of Claims 2 to 7, **characterised in that** a phosphate solution comprising at least one pickling inhibitor (B) and at least one wetting agent (C) is used.

9. Method according to one of Claims 2 to 8, **characterised in that** the colloid stabiliser (A) is used in an amount of from 0.001 to 20% by weight, the pickling inhibitor (B) is used in an amount of from 0.001 to 10% by weight and/or the wetting agent (C) is used in an amount of from 0.0001 to 5% by weight, respectively expressed in terms of the total weight of the phosphate solution.

10. Method according to one of the preceding claims, **characterised in that** a phosphate solution comprising aluminium phosphate and/or magnesium phosphate is applied onto the magnetic strip.

11. Method according to Claim 10, **characterised in that** colloidal silicon dioxide is used as the colloidal component.

12. Method according to one of the preceding claims, **characterised in that** a phosphate solution having a pH < 3, preferably between 1 and 2, is applied onto the magnetic strip.

13. Method according to one of the preceding claims, **characterised in that** a glass film is applied between the phosphate layer and the magnetic strip.

14. Method according to one of the preceding claims, **characterised in that** the magnetic strip provided with the phosphate solution is fired at a temperature of more than 800°C.

## Revendications

1. Procédé de fabrication d'une bande magnétique à grains orientés, recouverte d'une couche de phosphate, **caractérisé en ce que**, sur la bande magnétique est appliquée une solution de phosphate, qui contient, comme additif, un composant colloïdal et au moins un ester phosphorique en tant que stabilisateur de colloïde (A), et **en ce que** la solution de phosphate présente une teneur de chrome hexavalent, qui est inférieure à 0,2 % en poids.

2. Procédé selon la revendication 1, **caractérisé en ce que** l'on applique sur la bande magnétique une solution de phosphate, qui contient au moins un additif, sélectionné dans le groupe comprenant des inhibiteurs de décapage (B) et des agents mouillants (C).

3. Procédé selon revendication 1 ou 2, **caractérisé en ce que** l'on utilise une solution de phosphate, dont la teneur en chrome hexavalent est inférieure à 0,1 % en poids.

4. Procédé selon l'une des revendications précédentes, **caractérisé en ce que** l'on utilise, en tant que stabilisateur de colloïde (A), un phosphate de mono éthyle et / ou un phosphate de diéthyle.

5. Procédé selon l'une des revendications 2 à 4, **caractérisé en ce que** l'on utilise, en tant qu'inhibiteur de décapage (B), un dérivé de thio-urée, un C₂₋₁₀- alcynol, un dérivé de triazine, acide thioglycolique, une C₁₋₄-alcylamine, un hydroxy- C₂₋₈-acide thiocarbonique et / ou un éther polyglycolique d'alcool gras.

6. Procédé selon l'une des revendications 2 à 5, **caractérisé en ce que** l'on utilise, comme inhibiteur de décapage (B), de la thio-urée diéthylique, du prop-2-yn-1-ol, du butyn-1,4 - diol, de l'acide thioglycolique et / ou de l'hexaméthylène - tétramine.

7. Procédé selon l'une des revendications 2 à 6, **caractérisé en ce que** l'on utilise comme agent mouillant (C) un agent tensioactif fluoré, de préférence de l'oktansulfonate pefluoré de tetraéthylammonium.

8. Procédé selon l'une des revendications 2 à 7, **caractérisé en ce que** l'on utilise une solution de phosphate, qui contient au moins un inhibiteur de décapage (B) et au moins un agent mouillant (C).

9. Procédé selon l'une des revendications 2 à 8, **caractérisé en ce que** le stabilisateur de colloïde (A) est mis en oeuvre en quantité de 0,001 à 20 % en poids, l'inhibiteur de décapage (B) en quantité de 0,001 à 10 % en poids et / ou l'agent mouillant en quantité de 0,0001 à 5 % en poids, chacun par rapport au poids total de la solution de phosphate.

10. Procédé selon l'une des revendications précédentes, **caractérisé en ce qu'**une solution de phosphate contenant du phosphate d'aluminium et / ou de magnésium est appliquée sur la bande magnétique.

11. Procédé selon la revendication 10, **caractérisé en ce que**, comme composant colloïdal, on utilise du dioxyde de silicium colloïdal.

12. Procédé selon l'une des revendications précédentes, **caractérisé en ce qu'**une solution de phosphate avec une valeur pH de < 3, de préférence située entre 1 et 2, est appliquée sur la bande magnétique.

13. Procédé selon l'une des revendications précédentes, **caractérisé en ce qu'**une pellicule de verre est appliquée entre la couche de phosphate et la bande magnétique.

14. Procédé selon l'une des revendications précédentes, **caractérisé en ce que** la bande magnétique pourvue de la solution de phosphate est cuite à une température de plus de 800 °C.
